# EUROPÄISCHE PATENTSCHRIFT

(11) **EP 0 133 613 B1**
(45) Veröffentlichungstag und Bekanntmachung des Hinweises auf die Patenterteilung: **22.10.1986**
(21) Anmeldenummer: 84890113.8
(22) Anmeldetag: 18.06.1984
(51) Int. Cl.: C21D 9/663

(54) **Verfahren zum Abkühlen von Chargen in diskontinuierlich arbeitenden Industrieöfen, insbesondere von Stahldraht- oder -bandbunden in Haubenglühöfen**
Method of cooling charges in industrial discontinuously working furnaces, especially steel wire or strip coils in bell-type furnaces
Procédé de refroidissement de charges dans des fours industriels travaillant de manière discontinue, en particulier de bobines de fil ou de bande d'acier dans des fours à cloche

(30) Priorität: 05.07.1983 AT 2457/83
(43) Veröffentlichungstag der Anmeldung: 27.02.1985
(73) Patentinhaber: Ebner-Industrieofenbau Gesellschaft m.b.H., A-4060 Leonding (AT)
(72) Erfinder: Ebner, Peter, Dipl.-Ing., A-4060 Leonding (AT)
(74) Vertreter: Hübscher, Gerhard, Dipl.-Ing.

## Beschreibung

Die Erfindung bezieht sich auf ein Verfahren zum Abkühlen von Chargen in diskontinuierlich arbeitenden Industrieöfen, insbesondere von Stahldraht- oder -bandbunden in Haubenglühöfen. wobei die Chargenerwärmung und -abkühlung unter Schutzgasumwälzung erfolgen.

Das Erwärmen von Metallchargen in Industrieöfen, vorzugsweise zum Zwecke des Blankglühens, wird in der Regel in einer Schutzgasatmosphäre durchgeführt, die meist aus Stickstoff mit einem Wasserstoffgehalt zwischen 0,5 und 7,0 Vol.% besteht. An die Erwärmungs- bzw. Glühperiode schließt sich dann eine entsprechende Abkühlzeit an. wobei bisher die Schutzgaszusammensetzung während der ganzen Ofenreise gleich bleibt und die Volumensverringerung des Schutzgases durch die Kontraktion bei der Abkühlung durch dasselbe Schutzgas ausgeglichen wird, d. h., es wird mit in der Zuleitung gewissermaßen anstehendem Schutzgas gearbeitet.

Nachteilig ist dabei eine verhältnismäßig lange Kühlzeit verbunden mit einer vergleichsweise hohen Leistungsaufnahme des für die Schutzgasumwälzung auch während der Abkühlzeit erforderlichen Ventilators.

Somit liegt der Erfindung die Aufgabe zugrunde, diese Mängel zu beseitigen und ein Verfahren anzugeben, mit dessen Hilfe das Abkühlen verkürzt und die Leistungsaufnahme des Umwälzventilators verringert werden kann.

Die Erfindung löst die gestellte Aufgabe dadurch, daß die Schutzgaszusammensetzung nach Abschluß der Chargenerwärmung vor Beginn und/oder während des Abkühlvorganges im Sinne einer Verminderung des spezifischen Schutzgasgewichtes geändert wird.

Durch die Verwendung eines spezifisch leichteren Schutzgases wird eine verbesserte Wärmeabfuhr und damit auch die gewünschte Verkürzung der Kühlzeit erreicht, wobei durch das niedrige spezifische Gewicht auch die Motorwirkleistung des Umwälzventilators verringert wird, zumal ein Großteil der eingebrachten Leistung in Wärme umgewandelt wird.

Das erfindungsgemäße Verfahren läßt sich auf verschiedene Weise verwirklichen. Besonders zweckmäßig ist es, wenn die bei der Abkühlung durch Kontraktion auftretende Volumensverminderung des während der Chargenerwärmung verwendeten Schutzgases laufend durch ein Schutzgas mit niedrigerem spezifischem Gewicht ausgeglichen wird. Es ist aber auch möglich, daß das während der Chargenerwärmung verwendete Schutzgas vor dem Abkühlvorgang wenigstens teilweise gegen ein Schutzgas mit niedrigerem spezifischem Gewicht ausgetauscht wird. Als Schutzgas mit niedrigem spezifischem Gewicht kommt z. B. Wasserstoff. Ammoniak-Spaltgas od. dgl. in Frage.

Bei Verwendung von Wasserstoff als Austausch- bzw. Ersatzschutzgas wird am Ende der Abkühlung der Ofenraum mit Stickstoff gespült oder evakuiert, um so die Schutzgasatmosphäre auf eine nicht brennbare Konzentration zu bringen.

Es ist zwar bereits bekannt, während der Abkühlung einen Atmosphärenwechsel durchzuführen, dabei wird aber CO₂ als Schaum zugeführt, um durch dessen Verdampfen eine raschere Abkühlung zu erzielen. Eine Verringerung des spezifischen Gewichtes des Schutzgases ergibt sich dabei selbstverständlich nicht.

### Ausführungsbeispiel

In einem Hochkonvektions-Haubenglühofen wurde ein Stahlbandbund in einer Schutzgasatmosphäre mit 5 Vol.% H₂ in N₂ auf ca. 640° erhitzt. Die Abkühlung erfolgte mit der gleichen Schutzgaszusammensetzung und dauerte 18 Stunden. Dabei stieg die Motorwirkleistung des Umwälzventilators von 27 kW auf 67 kW und der Gesamtstromverbrauch dieses Motors betrug während der Kühlzeit 980 kWh. Der Geräuschpegel des Ventilators am Ende der Abkühlung konnte mit 83 dBA gemessen werden.

Zum Vergleich wurde dann nach einer Glühung unter denselben Bedingungen eine zweite Abkühlung durchgeführt, bei der die Volumsverminderung des Schutzgases zufolge der Kontraktion durch Wasserstoff ausgeglichen wurde. Dabei konnte die Abkühlzeit auf 13 Stunden verkürzt werden und die Wirkleistung des Ventilatormotors stieg lediglich auf 30 kW, was einem Gesamtstromverbrauch des Ventilators während der Kühlzeit von 360 kWh entspricht. Der Geräuschpegel am Ende der Kühlphase konnte um 6 dBA gesenkt werden.

Dieser Vergleich zeigt, daß durch das erfindungsgemäße Verfahren eine Verkürzung der Abkühlzeit auf 72% und eine Verringerung des Stromverbrauches auf 37 % erreicht wurden.

Die Zeichnung zeigt beispielsweise den Unterschied zwischen der herkömmlichen Abkühlung und dem erfindungsgemäßen Verfahren in zwei Diagrammen, wobei in
Figur 1 die Kurven für einen üblichen Haubenglühofen bei unverändert bleibender Schutzgaszusammensetzung und in
Figur 2 die entsprechenden Kurven bei Durchführung des erfindungsgemäßen Verfahrens dargestellt sind.

Auf der Abszisse ist die Zeit in Stunden aufgetragen, die Ordinate gibt jeweils die Temperatur in °C, den H₂-Gehalt in Vol.%, die Wirkleistung des Ventilatormotors in kW und den Geräuschpegel in dBA an, wobei lediglich die Abkühlperiode gezeigt ist.

Es ist ersichtlich, daß gemäß Fig. 1 der Wasserstoffgehalt (Kurve 1) unter der Schutzhaube konstant bleibt und die Wirkleistung des Ventilatormotors (Kurve 2) bis zum Abkühlende beträchtlich ansteigt. Gemäß Fig. 2 bleibt dagegen die Wirkleistung des Ventilatormotors (Kurve 2) nahezu konstant, es nimmt aber der Wasserstoffanteil (Kurve 1) stark zu, und es ist die gesamte Abkühlzeit beträchtlich verkürzt. Die Kurve für den Geräuschpegel ist mit 3 und die Kurve der Chargentemperatur mit 4 bezeichnet.

## Patentansprüche

1. Verfahren zum Abkühlen von Chargen in diskontinuierlich arbeitenden Industrieöfen, insbesondere von Stahldraht- oder -bandbunden in Haubenglühöfen, wobei die Chargenerwärmung und -abkühlung unter Schutzgasumwälzung erfolgen, dadurch gekennzeichnet, daß die Schutzgaszusammensetzung nach Abschluß der Chargenerwärmung vor Beginn und/oder während des Abkühlvorganges im Sinne einer Verminderung des spezifischen Schutzgasgewichtes geändert wird.

2. Verfahren nach Anspruch 1, dadurch gekennzeichnet, daß die bei der Abkühlung durch Kontraktion auftretende Volumensverminderung des während der Chargenerwärmung verwendeten Schutzgases laufend durch ein Schutzgas mit niedrigerem spezifischem Gewicht ausgeglichen wird.

3. Verfahren nach Anspruch 1, dadurch gekennzeichnet, daß das während der Chargenerwärmung verwendete Schutzgas vor dem Abkühlvorgang wenigstens teilweise gegen ein Schutzgas mit niedrigerem spezifischem Gewicht ausgetauscht wird.

4. Verfahren nach einem der Ansprüche 1 bis 3, dadurch gekennzeichnet, daß bei Verwendung von Wasserstoff als Austausch- bzw. Ersatzschutzgas am Ende der Abkühlung der Ofenraum mit Stickstoff gespült oder evakuiert wird.

## Claims

1. Apparatus for cooling charges in intermittently operated industrial furnaces, particularly coils of steel wire or strip in bell-type annealing furnaces, in which the charge is heated and cooled in contact with a circulated protective gas, characterized in that the composition of the protective gas is changed after the heating of the charge before the beginning of and/or during the cooling operation so as to reduce the specific gravity of the protective gas.

2. A process according to claim 1, characterized in that the reduction in volume of the protective gas which has been used during the heating of the charge, which reduction in volume is due to contraction, is continuously compensated by the supply of a protective gas having a lower specific gravity.

3. A process according to claim 1, characterized in that the protective gas used during the heating of the charge is replaced at least in part by a protective gas having a lower specific gravity before the cooling operation.

4. A process according to any of claims 1 to 3, characterized in that hydrogen is used as a replacement protective gas and the furnace space is purged with nitrogen or is evacuated at the end of the cooling operation.

## Revendications

1. Procédé pour refroidir des charges dans des fours industriels travaillant en mode discontinu, en particulier des couronnes de fil ou de feuillard d'acier dans des fours à cloche à recuire, le chauffage et le refroidissement des charges, ayant lieu sous une atmosphère brassée de gaz de protection caractérisé par le fait qu'après achèvement du réchauffage de la charge, la composition du gaz de protection est modifiée, avant le début et/ou pendant l'exécution de la phase de refroidissement dans le sens d'une diminution du poids spécifique du gaz de protection.

2. Procédé selon la revendication 1, caractérisé par le fait que la réduction en volume engendrée lors du refroidissement du fait de la contraction du gaz de protection utilisé pendant le réchauffage de la charge est compensée au fur et à mesure par un gaz de protection d'un poids spécifique plus faible.

3, Procédé selon la revendication 1, caractérisé par le fait que le gaz de protection utilisé pendant le réchauffage de la charge est échangé, au moins en partie avant la phase du refroidissement contre un gaz de protection ayant un poids spécifique plus faible.

4. Procédé selon l'une des revendications 1 à 3, caractérisé par le fait que lorsqu'on utilise de l'hydrogène pour l'échange ou le remplacement du gaz protecteur, on rince la.chambre du four à l'azote ou bien on y fait le vide à la fin du refroidissement.
